# EUROPÄISCHE PATENTANMELDUNG

(11) **EP 0 376 367 A1**
(43) Veröffentlichungstag der Anmeldung: **04.07.1990**
(21) Anmeldenummer: 89203120.4
(22) Anmeldetag: 08.12.1989
(51) Int. Cl.: C23G 1/18, C23F 11/10

(54) **Wässriger Reiniger für Metalloberflächen**

(30) Priorität: 29.12.1988 DE 3844183
(71) Anmelder: METALLGESELLSCHAFT Aktiengesellschaft, D-60015 Frankfurt (DE); Société Continentale Parker, F-92111 Clichy (FR)
(72) Erfinder: Wittel, Klaus, Dr., D-6000 Frankfurt am Main 90 (DE); Möller, Siegfried, D-6000 Frankfurt am Main 50 (DE); Hoch, Helmut, D-6000 Frankfurt am Main 1 (DE)
(74) Vertreter: Rieger, Harald, Dr.

(57) **Zusammenfassung**

Der erfindungsgemäße wäßrige Reiniger für Metalloberflächen mit einem pH-Wert im Bereich von 7 bis 12,5 und einem Gehalt an Tensid sowie üblichen Gerüstsubstanzen und/oder Korrosionsinhibitoren, weist einen Gehalt an Polyglykolether der Formel
CₙH₂ₙ₊₁O(C₂H₄O)ₓH
mit n = 1 bis 5 und x = 2 bis 30, insbesondere an Methyl-, Ethyl- und/oder Isopropylpolyethylenglykolether mit vorzugsweise einer Konzentration von 0,05 bis 10 g/l auf.

Als Korrosionsinhibitor sind Salze einer oder mehrerer aliphatischer Carbonsäuren mit 6 bis 12 C-Atomen mit Alkanolamin besonders geeignet. Die Anwendung des Reinigers erfolgt mit besonderem Vorteil im Spritzen.

## Beschreibung

Die Erfindung betrifft einen wäßrigen Reiniger für Metalloberflächen mit einem pH-Wert zwischen 7 und 12,5 und einem Gehalt an Tensid sowie üblichen Gerüstsubstanzen und/oder Korrosionsinhibitoren sowie dessen Anwendung im Spritzverfahren.

In der metallverarbeitenden Industrie müssen an vielen Stellen im Produktionsablauf Metalloberflächen entfettet und gereinigt werden, so z.B. nach der spanenden Bearbeitung vor dem Feinmessen oder der Zwischenlagerung oder vor der Phosphatierung zur Entfernung von Korrosionsschutzölen oder Schmierstoffen. Zu diesem Zweck ist es üblich und vorteilhaft, wäßrige Lösungen einzusetzen, da die ebenfalls verbreitete Reinigung mit organischen Lösungsmitteln, z.B. Chlorkohlenwasserstoffen, wegen der damit verbundenen Gesundheits- und Grundwassergefährdung problematisch ist. Derartige wäßrige Systeme sind z.B. die sogenannten Neutralreiniger oder aber alkalische Reiniger. Erstere werden vorzugsweise im Spritzen, letztere sowohl im Spritzen als im Tauchen eingesetzt.

Neutralreiniger besitzen bei der üblichen Anwendungskonzentration einen pH-Wert zwischen etwa 8 und 9,5. Sie enthalten Tenside, meist nichtionogener Art, sowie Korrosionsinhibitoren, z.B. Alkanolaminsalze kurzkettiger Fettsäuren mit weniger als 10 C-Atomen. Die Korrosionsinhibitoren dienen dem Schutz der behandelten Teile vor Korrosion bei der Reinigungsbehandlung, beim Trocknen und bei der anschließenden Lagerung (DE-C-26 14 234, EP-A-99 598).

Alkalische Reiniger mit einem pH-Wert üblicherweise größer als 7 enthalten Tenside, insbesondere anionenaktiver und/oder nichtionogener Art, und sogenannte Gerüstsubstanzen, wie Alkalicarbonate, Silikate, Phosphate, Borate, Gluconate oder Natrium- oder Kaliumhydroxid.

Der auf den zu reinigenden Teilen haftende Schmutz gelangt bei der Reinigung in den Reiniger. Da dieser aus Kosten- und Umweltschutzgründen üblicherweise längere Zeit im Einsatz ist, reichert sich in ihm der abgelöste Schmutz, meist ölige Verunreinigung, an. Mit zunehmender Schmutzaufnahme verlieren die Reiniger ihre Reinigungskraft. Als Abhilfe kann man die Konzentration an Reinigerchemikalien erhöhen, eine Maßnahme, die jedoch nur beschränkt Erfolg verspricht. In der Regel muß ein abgearbeiteter Reiniger geflutet oder ganz bzw. partiell neu angesetzt werden. Solche Maßnahmen erhöhen nicht nur die Chemikalienkosten, sondern belasten auch die betriebliche Abwasseranlage und die Vorfluter in erheblichem Maße.

Aufgabe der Erfindung ist es, einen wäßrigen Reiniger für Metalloberflächen bereitzusellen, der die Nachteile der bekannten Reiniger nicht aufweist, insbesondere eine deutlich erhöhte Toleranz gegenüber öligen Verunreinigungen besitzt, und mithin deutlich länger eingesetzt werden kann.

Die Aufgabe wird gelöst, indem der Reiniger der eingangs genannten Art entsprechend der Erfindung in der Weise formuliert wird, daß er einen Polyglykolether der Formel
CₙH₂ₙ₊₁O(C₂H₄O)ₓH
mit n = 1 bis 5 und x = 2 bis 30 enthält.

Gemäß einer bevorzugten Ausgestaltung der Erfindung gelangen Reiniger mit einem Gehalt an Methyl-, Ethyl- und/oder Isopropylpolyethylenglykolether zum Einsatz.

In vorteilhafter Weiterbildung der Erfindung beträgt der Gehalt an Polyglykolether im Reiniger 0,05 bis 10 g/l. Eine Konzentration in niedrigerem Bereich ist insbesondere bei Spritzanwendung, eine solche im höheren Bereich bei Tauchanwendung von Vorteil.

Wie andere Reiniger enthalten auch die entsprechend der Erfindung zweckmäßigerweise die üblichen Gerüstsubstanzen. Als Tenside sind die von anionischer oder nichtionogener Art bevorzugt. Als Korrosionsinhibitoren sind Salze einer oder mehrerer aliphatischer Carbonsäuren mit 6 bis 12 C-Atomen mit Alkanolamin besonders geeignet. Es können jedoch auch andere Korrosionsinhibitoren eingesetzt werden.

Der besondere Vorteil des erfindungsgemäßen Reinigers zeigt sich bei der Anwendung im Spritzen. Im Gegensatz zu der sonst üblichen höheren Einstellung der Tensidkonzentration führt der Zusatz der Polyglykolether nämlich nicht zum verstärkten, unerwünschten Schäumen.

Die Erfindung wird anhand der nachfolgenden Beispiele näher und beispielsweise erläutert.

Zur Versuchsdurchführung dienten Stahlbleche der Qualität RSt 1405 mit den Abmessungen 105 x 85 x 0,7 mm, die durch
- Dampfentfettung mit 1.1.1-Trichlorethan
- Abwischen mit einem Baumwollappen
- Dampfentfettung mit 1.1.1-Trichlorethan
- 1 min Beizen in 1,0%iger Zitronensäure bei Raumtemperatur im Tauchen
- 1 min Wasserspülen
- 0,5 min Nachspülen in Isopropanol
- Trockenblasen mit Druckluft
- Beölen mit einem Korrosionsschutzöl (Rustilo^{(R)} 845 der Fa. Castrol)
vorbereitet worden waren.

Zur Ermittlung der Qualität des Reinigers wurde die sogenannte Mindestreinigungszeit (MRZ) bei steigenden Ölgehalten bestimmt. Die Mindestreinigungszeit ist die kürzeste Reinigungszeit, die erforderlich ist, um beim anschließenden Wasserspülen voll (größer als 95 % der Fläche) benetzte Bleche zu erhalten.

### Beispiel 1

Zur Anwendung gelangte ein Reiniger, der
- 3,6 g/l Na₂HPO₄ und
- 0,4 g/l nichtionogenes Tensid (Antarox^{(R)} BL 330 der Fa. GAF)
enthielt und im Spritzen bei 55°C eingesetzt wurde. Zur Simulierung der in der Praxis üblicherweise ansteigenden Verschmutzung wurde Korrosionsschutzöl in unterschiedlichen Mengen in den Reiniger einmulgiert. Die ermittelten Mindestreinigungszeiten betrugen

| bei | 0 | 1 | 2 | 3 | g/l Korrosionsschutzöl |
|---|---|---|---|---|---|
| | 30 s | 50 s | 90 s | 120 s | |

Wurden dem vorgenannten Reiniger 0,4 g/l Isopropyltriethylenglykolether (i-C₃H₇-O-(CH₂-CH₂O)₃-H) (GN 6129 der Fa. Zschimmer & Schwarz) zugegeben, wurden folgende Mindestreinigungszeiten erhalten

| bei | 0 | 1 | 2 | 3 | g/l Korrosionsschutzöl |
|---|---|---|---|---|---|
| | 20 s | 25 s | 50 s | 60 s | |

### Beispiel 2

Zur Anwendung gelangte ein Reiniger, der
- 3,6 g/l Na₂HPO₄ und
- 0,4 g/l Nonylphenolpolyethylenglykolether (Arkopal^{(R)} N 100 der Fa. Hoechst AG)
enthielt und wie im Beispiel 1 eingesetzt wurde. Die Mindestreinigungszeiten betrugen

| bei | 0 | 1 | 2 | 3 | g/l Korrosionsschutzöl |
|---|---|---|---|---|---|
| | 20 s | 20 s | 40 s | 50 s | |

Die Löschung schäumte jedoch so stark, daß ein solcher Reiniger nicht in der Praxis einsetzbar ist.

### Beispiel 3

Zur Anwendung gelangte ein Reiniger mit einem Gehalt von
- 5 g/l Na₂HPO₄
- 1 g/l Na₅P₃O₁₀
- 0,4 g/l Alkylpolyethylenglykolpolypropylenglykolether (Propetal^{(R)} 99 der Fa. Zschimmer & Schwarz).

Die Mindestreinigungszeit bei Spritzanwendung und bei 60°C betrug

| bei | 0 | 1 | 2 | 3 | g/l Korrosionsschutzöl |
|---|---|---|---|---|---|
| | 30 s | 30 s | 50 s | größer 120 s | |

Wurde dem vorgenannten Reiniger, dessen Tensidgehalt auf 0,2 g/l reduziert worden war, 0,2 g/l eines Methylpolyethylenglykolethers (CH₃-O-(CH₂-CH₂O)₁₂-H) (GN 8384 der Fa. Zschimmer & Schwarz) zugegeben, ergaben sich folgende Mindestreinigungszeiten

| bei | 0 | 1 | 2 | 3 | g/l Korrosionsschutzöl |
|---|---|---|---|---|---|
| | 25 s | 25 s | 40 s | 50 s | |

### Beispiel 4

Zur Anwendung gelangt ein sogenannter Neutralreiniger der Zusammensetzung
- 5 g/l Diethanolamin
- 0,8 g/l 2-Ethylhexansäure
- 0,8 g/l Alkylpolyethylenglykolpolypropylenglykolether (Propetal^{(R)} 99 der Fa. Zschimmer & Schwarz).

Die Mindestreinigungszeit, die im Spritzen bei 45°C bestimmt wurde, betrug

| bei | 0 | 1 | 2 | 3 | g/l Korrosionsschutzöl |
|---|---|---|---|---|---|
| | 65 s | 90 s | größer 240 s | größer 240 s | |

Wurde der vorgenannte Neutralreiniger mit 1 g/l Methylpolyethylenglykolether (CH₃-O-(CH₂-CH₂O)₁₂-H) versetzt, ergaben sich die nachfolgenden Mindestreinigungszeiten

| bei | 0 | 1 | 2 | 3 | g/l Korrosionsschutzöl |
|---|---|---|---|---|---|
| | 40 s | 60 s | 100 s | 130 s | |

### Beispiel 5

Zur Anwendung gelangte ein Reiniger der Zusammensetzung
- 20 g/l Na₂SiO₃
- 18 g/l Na₂CO₃
- 10 g/l NaOH
- 1,5 g/l Dodecylbenzolsulfonat (Lutensit^{(R)} ALBN der Fa. BASF).

Die Mindestreinigungszeiten wurden im Tauchen bei 90°C bestimmt und betrugen

| bei | 0 | 2 | 5 | g/l Korrosionsschutzöl |
|---|---|---|---|---|
| | 2,5 min | 5 min | 20 min | |

Nach einem Zusatz von 2 g/l Isopropylethylenglykolether zum vorgenannten Reiniger wurden folgende Mindestreinigungszeiten erhalten

| bei | 0 | 2 | 5 | g/l Korrosionsschutzöl |
|---|---|---|---|---|
| | 2,0 min | 3 min | 5 min | |

Sämtlichen Beispielen mit Spritzreinigung ist gemeinsam, daß Reiniger mit einem Gehalt an Polyglykolether selbst bei einer Spritzdauer, die erheblich über der Mindestreinigungszeit lag, keine störende Schaumbildung zeigten.

## Patentansprüche

1. Wäßriger Reiniger für Metalloberflächen mit einem pH-Wert im Bereich von 7 bis 12,5 und einem Gehalt an Tensid sowie üblichen Gerüstsubstanzen und/oder Korrosionsinhibitoren, dadurch gekennzeichnet, daß er einen Polyglykolether der Formel
CₙH₂ₙ₊₁O(C₂H₄O)ₓH
mit n = 1 bis 5 und x = 2 bis 30 enthält.

2. Reiniger nach Anspruch 1, dadurch gekennzeichnet, daß er Methyl-, Ethyl- und/oder Isopropylpolyethylenglykolether enthält.

3. Reiniger nach Anspruch 1 oder 2, dadurch gekennzeichnet, daß er den Polyglykolether in einer Menge von 0,05 bis 10 g/l enthält.

4. Reiniger nach einem oder mehreren der Ansprüche 1 bis 3, dadurch gekennzeichnet, daß er als Korrosionsinhibitor ein Salz einer oder mehrerer aliphatischer Carbonsäuren mit 6 bis 12 C-Atomen mit Alkanolamin enthält.

5. Anwendung des Reinigers nach einem oder mehreren der Ansprüche 1 bis 4 im Spritzen.
